# FASCICULE DE BREVET EUROPEEN

(11) **EP 4 123 393 B1**
(45) Date de publication et mention de la délivrance du brevet: **16.04.2025**
(21) Numéro de dépôt: 21187512.5
(22) Date de dépôt: 23.07.2021
(51) Int. Cl.: G04B 17/06, C22C 14/00, C22C 27/02, C22F 1/18

(54) **RESSORT SPIRAL POUR MOUVEMENT D'HORLOGERIE**
SPIRALFEDER FÜR UHRWERK
HAIRSPRING FOR CLOCK MOVEMENT

(43) Date de publication de la demande: 25.01.2023
(73) Titulaire: Nivarox-FAR S.A., 2400 Le Locle (CH)
(72) Inventeur: MICHELET, Lionel, 1450 Sainte-Croix (CH); CHARBON, Christian, 2054 Chézard-St-Martin (CH)
(74) Mandataire: ICB SA

(56) Documents cités:
- WO-A1-2018/172164
- CH-A2- 714 494
- "Oscillateur pour pièce d'horlogerie ED - Darl Kuhn", IP.COM, IP.COM INC., WEST HENRIETTA, NY, US, 28 May 2021 (2021-05-28), XP013189494, ISSN: 1533-0001
- ELIAZ N ET AL: "Hydrogen-assisted processing of materials", MATERIALS SCIENCE, vol. 289, no. 1-2, 1 September 2000 (2000-09-01), AMSTERDAM, NL, pages 41 - 53, XP055872626, ISSN: 0921-5093, DOI: 10.1016/S0921-5093(00)00906-0

## Description

### Domaine de l'invention

L'invention concerne un ressort spiral destiné à équiper un balancier d'un mouvement d'horlogerie. Elle se rapporte également au procédé de fabrication de ce ressort spiral.

### Arrière-plan de l'invention

La fabrication de ressorts spiraux pour l'horlogerie doit faire face à des contraintes souvent à première vue incompatibles :
- nécessité d'obtention d'une limite élastique élevée,
- facilité d'élaboration, notamment de tréfilage et de laminage,
- excellente tenue en fatigue,
- stabilité des performances dans le temps,
- faibles sections.

L'alliage choisi pour un ressort spiral doit en outre présenter des propriétés garantissant le maintien des performances chronométriques malgré la variation des températures d'utilisation d'une montre incorporant un tel ressort spiral. Le coefficient thermoélastique, dit aussi CTE, de l'alliage a alors une grande importance. Pour former un oscillateur chronométrique avec un balancier en CuBe ou en maillechort, un CTE de +/- 10 ppm/°C doit être atteint.

La formule qui lie le CTE de l'alliage et les coefficients de dilatation du spiral (α) et du balancier (β) au coefficient thermique (CT) de l'oscillateur est la suivante : $CT = \frac{dM}{dT} = \left(\frac{1}{2 E}\frac{dE}{dT}-β+\frac{3}{2}α\right) \times 86400 \frac{s}{j ° C}$ les variables M et T étant respectivement la marche en s/j et la température en °C, E étant le module de Young du ressort spiral avec (1/E. dE/dT) qui est le CTE de l'alliage spiral, les coefficients de dilatation étant exprimés en °C⁻¹.

Pratiquement, le CT est calculé comme suit : $CT = \frac{\left({M}_{38 ° C}-{M}_{8 ° C}\right)}{30}$ avec une valeur qui doit être comprise entre - 0,6 et + 0,6 s/j°C.

De l'art antérieur, on connaît des ressorts spiraux pour l'horlogerie réalisés dans des alliages binaires de Nb-Ti avec des pourcentages en poids de Ti typiquement compris entre 40 et 60% et plus spécifiquement avec un pourcentage de 47%. Avec un schéma de déformation et de traitements thermiques adaptés, ce ressort spiral présente une microstructure biphasée comportant une solution solide de Nb et Ti en phase bêta et du Ti sous forme de précipités en phase alpha. La solution solide de Nb et Ti en phase bêta écroui présente un CTE fortement positif tandis que le Ti en phase alpha possède un CTE fortement négatif permettant de ramener l'alliage biphasé à un CTE proche de zéro, ce qui est particulièrement favorable pour le CT.

On observe néanmoins certains désavantages à l'utilisation d'alliages binaires Nb-Ti pour les ressorts spiraux. L'alliage binaire Nb-Ti est particulièrement favorable pour un faible CT comme susmentionné. Par contre, sa composition n'est pas optimisée pour l'erreur secondaire qui est une mesure de la courbure de la marche qui est approximée ci-dessus par une droite passant par deux points (8°C et 38°C). La marche peut s'écarter de ce comportement linéaire entre 8°C et 38°C et l'erreur secondaire à 23°C est une mesure de cet écart à la température de 23°C. Elle est calculée selon la formule suivante : ${ES}_{23 ° C} = {M}_{23 ° C} - \frac{\left({M}_{8 ° C}+{M}_{38 ° C}\right)}{2}$

Typiquement, pour un alliage NbTi47, l'erreur secondaire est de + 4,5 s/j alors que préférablement elle devrait être comprise entre - 3 et + 3 s/j.

Les documents CH 714 494 A2 et WO 2018/172164 A1 présentent des ressorts spiral d'horlogerie en alliage de Nb-Ti.

### Résumé de l'invention

L'invention a pour objet de proposer un nouveau procédé de fabrication et une nouvelle composition chimique pour ressort spiral permettant de réduire l'erreur secondaire tout en maintenant un coefficient thermique proche de 0.

A cet effet, l'invention concerne un ressort spiral d'horlogerie réalisé dans un alliage de niobium, de titane et d'hydrogène. Plus précisément, le ressort spiral est défini par la revendication 1 annexée.

L'ajout d'hydrogène permet de réaliser un ressort spiral avec une erreur secondaire proche de 0 et simultanément avec un coefficient thermique proche de 0.

Selon l'invention, l'hydrogène est ajouté à l'alliage de Nb-Ti par traitement thermochimique sous atmosphère contrôlée lors du procédé de fabrication.

Plus précisément, le procédé de fabrication est défini par la revendication 7 annexée.

Avantageusement, le traitement thermochimique est réalisé sur une structure recristallisée.

Le ressort spiral ainsi élaboré comporte de l'hydrogène majoritairement ou exclusivement sous forme d'interstitiels. On entend par majoritairement, par opposition à exclusivement, que la présence très locale en faible proportion d'hydrures ne peut pas être exclue. Concernant sa microstructure, elle est formée d'une unique phase bêta de Nb et Ti en solution solide.

Outre sa faible erreur secondaire et son faible coefficient thermique, le ressort spiral élaboré avec le procédé selon l'invention a une charge à la rupture Rm supérieure ou égale à 500 MPa et plus précisément comprise entre 800 et 1000 MPa. De façon avantageuse, il a un module d'élasticité supérieur ou égal à 80 GPa et de préférence supérieur ou égal à 90 GPa.

D'autres caractéristiques et avantages de l'invention apparaîtront à la lecture de la description détaillée ci-après.

### Brève description des figures

La figure 1 représente l'erreur secondaire en fonction du coefficient thermique pour des nuances ternaires Nb-Ti-H selon l'invention avec 47% de Ti.
La figure 2 représente l'erreur secondaire en fonction du coefficient thermique pour des nuances binaires Nb-Ti selon l'art antérieur avec 47% de Ti.
La figure 3 représente la variation du module de Young avec la température pour un alliage Nb-Ti-H selon l'invention ayant été soumis à un traitement thermochimique à 652°C pendant 15 minutes sous 4 bar d'hydrogène. Dans la représentation, le module de Young est normalisé par rapport au module de Young à 23°C.
La figure 4 représente pour ce même alliage le spectre de diffraction des rayons X (spectre XRD).
La figure 5 représente pour le pic de gauche (Inv) un agrandissement de ce spectre XRD centré sur θ=39° avec à droite le pic de référence (Ref) en l'absence de traitement thermochimique.

### Description détaillée

L'invention concerne un ressort spiral d'horlogerie réalisé dans un alliage de niobium (Nb), de titane (Ti) et d'hydrogène (H). Plus précisément, l'alliage est constitué :
- de Nb, Ti, H et de traces éventuelles d'autres éléments choisis parmi O, C, Fe, N, Ni, Si, Cu et Al,
avec les pourcentages en poids suivants :
- une teneur en Ti comprise entre 20 et 60%,
- une teneur en H comprise entre 0.17 et 2%,
- une teneur totale pour l'ensemble des autres éléments présents sous forme de traces inférieure ou égale à 0.3% en poids,
- la balance pour atteindre 100% étant constituée du Nb.

De préférence, la teneur en hydrogène est comprise entre 0.2 et 1.5% en poids, plus préférentiellement entre 0.5 et 1% en poids.

De préférence, la teneur en titane est comprise entre 40 et 50% en poids.

L'alliage utilisé dans la présente invention ne comprend pas d'autres éléments que le Ti, Nb et H à l'exception des éventuelles et inévitables traces.

Plus particulièrement, la teneur en oxygène est inférieure ou égale à 0.10% en poids du total, voire encore inférieure ou égale à 0.085% en poids du total.

Plus particulièrement, la teneur en carbone est inférieure ou égale à 0.04% en poids du total, notamment inférieure ou égale à 0.020% en poids du total, voire encore inférieure ou égale à 0.0175% en poids du total.

Plus particulièrement, la teneur en fer est inférieure ou égale à 0.03% en poids du total, notamment inférieure ou égale à 0.025% en poids du total, voire encore inférieure ou égale à 0.020% en poids du total.

Plus particulièrement, la teneur en azote est inférieure ou égale à 0.02% en poids du total, notamment inférieure ou égale à 0.015% en poids du total, voire encore inférieure ou égale à 0.0075% en poids du total.

Plus particulièrement, la teneur en silicium est inférieure ou égale à 0.01% en poids du total.

Plus particulièrement, la teneur en nickel est inférieure ou égale à 0.01% en poids du total, notamment inférieure ou égale à 0.16% en poids du total.

Plus particulièrement, la teneur en cuivre est inférieure ou égale à 0.01% en poids du total, notamment inférieure ou égale à 0.005% en poids du total.

Plus particulièrement, la teneur en aluminium est inférieure ou égale à 0.01% en poids du total.

Selon l'invention, l'alliage est enrichi en hydrogène via un traitement thermochimique sous une atmosphère comprenant un gaz porteur en hydrogène.

Ce traitement thermochimique peut être réalisé à différentes étapes du procédé de fabrication du ressort spiral, les étapes du procédé étant les suivantes :
a) élaboration ou mise à disposition d'une ébauche réalisée dans un alliage constitué de Nb, Ti et de traces éventuelles d'autres éléments choisis parmi O, C, Fe, N, Ni, Si, Cu et Al, avec une teneur en Ti comprise entre 20 et 60% et une teneur totale pour l'ensemble des autres éléments inférieure ou égale à 0.3% en poids, la balance pour atteindre 100% étant constituée du Nb,
b) traitement de mise en solution et de trempe, dite de type bêta, de ladite ébauche, de façon à ce que le titane et le niobium soient essentiellement sous forme de solution solide en phase bêta,
c) application audit alliage de séquences de déformation avec optionnellement un ou plusieurs traitements thermiques. On entend par déformation une déformation par tréfilage et/ou laminage. Le tréfilage peut nécessiter l'utilisation d'une ou plusieurs filières lors d'une même séquence ou lors de différentes séquences si nécessaire. Le tréfilage est réalisé jusqu'à l'obtention d'un fil de section ronde. Le laminage peut être effectué lors de la même séquence de déformation que le tréfilage ou dans une autre séquence. Avantageusement, la dernière séquence appliquée à l'alliage est un laminage de préférence à profil rectangulaire compatible avec la section d'entrée d'une broche d'estrapadage,
d) estrapadage pour former un ressort spiral,
e) traitement thermique final de fixage.

Selon l'invention, le traitement thermochimique peut être réalisé lors du traitement de mise en solution de l'étape b), lors d'un traitement thermique de l'étape c), lors du traitement thermique final de fixage de l'étape e) ou entre les étapes a) et b), b) et c), c) et d), d) et e) ou après l'étape e). Avantageusement, ce traitement est réalisé lors de l'étape e) à la fin du procédé de fabrication. Réaliser le traitement thermochimique à la fin du procédé de fabrication permet d'éviter un éventuel relargage de l'hydrogène dans l'atmosphère lors d'une étape ultérieure qui serait effectuée, par exemple, sous vide. Cela permet également de fixer lors d'un seul traitement thermique la géométrie du ressort, le coefficient thermique et l'erreur secondaire.

Le traitement thermochimique est réalisé à une température de maintien comprise entre 100 et 900°C, de préférence entre 500 et 800°C, plus préférentiellement entre 600 et 700°C dans une atmosphère comprenant de l'hydrogène. Le traitement thermochimique peut être réalisé dans une atmosphère contenant 100% d'H₂ avec une pression absolue comprise entre 5 mbar et 10 bar, de préférence entre 0.5 et 7 bar, plus préférentiellement entre 1 et 6 bar, encore plus préférentiellement entre 3.5 et 4.5 bar. Le traitement thermochimique peut également être réalisé dans une atmosphère contenant un mélange de gaz, par exemple d'Ar et d'H₂, sous une pression totale comprise entre 5 mbar et 10 bar, de préférence entre 0.5 et 7 bar, plus préférentiellement entre 1 et 6 bar, encore plus préférentiellement entre 3.5 et 4.5 bar, avec un pourcentage volumique d'H₂ compris entre 5 et 90%. Avantageusement, le traitement thermochimique est réalisé pendant un temps compris entre 1 minute et 5 heures.

A l'étape b), le traitement de mise en solution et de trempe, dite type bêta, préalable aux séquences de déformation est un traitement sous vide à une température comprise entre 600°C et 1000°C avec une durée comprise entre 5 minutes et 2 heures, suivi d'un refroidissement sous gaz. Plus particulièrement encore, le traitement est réalisé à 800°C pendant 1 heure sous vide et suivi d'un refroidissement sous gaz.

A l'étape c), chaque séquence de déformation est effectuée avec un taux de déformation donné compris entre 1 et 5, ce taux de déformation répondant à la formule classique 2In(d0/d), où d0 est le diamètre de la dernière trempe bêta, et où d est le diamètre du fil écroui. Le cumul global des déformations sur l'ensemble de cette succession de séquences amène un taux total de déformation compris entre 1 et 14.

Plus particulièrement, le procédé comporte entre une et cinq séquences de déformation.

Plus particulièrement, la première séquence comporte une première déformation avec au moins 30 % de réduction de section.

Plus particulièrement, chaque séquence, autre que la première, comporte une déformation avec au moins 25 % de réduction de section.

Entre les séquences de déformation et/ou après l'ensemble des séquences de déformation, il est possible de réaliser un traitement thermique. Ce traitement thermique peut avoir plusieurs buts : réaliser un traitement de mise en solution et de trempe de type bêta comme précédemment, précipiter la phase alpha de titane ou encore restaurer/recristalliser la structure. Le traitement de mise en solution et de trempe de type bêta est réalisé sous vide à une température comprise entre 600°C et 1000°C avec une durée comprise entre 5 minutes et 2 heures, suivi d'un refroidissement sous gaz. La précipitation de la phase alpha du titane est réalisée à une température comprise entre 300 et 500°C pendant un temps compris entre 1h et 200h. La restauration/recristallisation est réalisée à une température comprise entre 500 et 600°C pendant un temps compris entre 30 minutes et 20h.

A l'étape e), le traitement thermique final est réalisé pendant une durée comprise entre 1 heure et 200 heures à une température comprise entre 300°C et 700°C. Plus particulièrement, la durée est comprise entre 5 heures et 30 heures à une température de maintien comprise entre 400°C et 600°C.

Le procédé peut en outre avantageusement comporter une étape additionnelle se déroulant après l'étape a) d'élaboration ou de mise à disposition de ladite ébauche en alliage, et avant les séquences de déformation de l'étape c), on ajoute à l'ébauche une couche superficielle de matériau ductile pris parmi le cuivre, le nickel, le cupro-nickel, le cupro-magnanèse, l'or, l'argent, le nickel-phosphore Ni-P et le nickel-bore Ni-B, ou similaire, pour faciliter la mise en forme sous forme de fil lors de la déformation. Et, entre les dernières séquences de déformation, après les séquences de déformation ou après l'étape d) d'estrapadage, on débarrasse le fil de sa couche du matériau ductile, notamment par attaque chimique.

Dans une variante, on dépose la couche superficielle de matériau ductile de façon à constituer un ressort spiral dont le pas n'est pas un multiple de l'épaisseur de la lame. Dans une autre variante, on dépose la couche superficielle de matériau ductile de façon à constituer un ressort dont le pas est variable.

Dans une application horlogère particulière, du matériau ductile est ainsi ajouté à un moment donné pour faciliter la mise en forme sous forme de fil, de telle manière à ce qu'il en reste une épaisseur de 10 à 500 micromètres sur le fil au diamètre final de 0.3 à 1 millimètres. Le fil est débarrassé de sa couche de matériau ductile notamment par attaque chimique, puis est laminé à plat avant la fabrication du ressort proprement dit par estrapadage. En variante, la couche de matériau ductile est retirée après le laminage à plat et avant l'estrapadage.

L'apport de matériau ductile peut être galvanique, ou bien mécanique, c'est alors une chemise ou un tube de matériau ductile qui est ajusté sur une barre d'alliage à un gros diamètre, puis qui est amincie au cours des étapes de déformation du barreau composite.

L'enlèvement de la couche est notamment réalisable par attaque chimique, avec une solution à base de cyanures ou à base d'acides, par exemple d'acide nitrique.

Revenant à l'étape additionnelle de traitement thermochimique, l'ajout d'hydrogène a pour objet de réduire l'erreur secondaire. Des essais ont été réalisés sur un alliage binaire Nb-Ti avec 47% en poids de Ti et 53% en poids de Nb. Le traitement thermochimique a été réalisé lors du traitement thermique final de fixage à l'étape e) sous une atmosphère comprenant 100% d'H₂ avec les conditions données au tableau 1 ci-après. Le traitement thermochimique a été réalisé soit sur une structure recristallisée (R) ayant été soumise à des séquences de déformation terminée par un traitement thermique pour la recristallisation, soit sur une structure écrouie (E) à la suite de séquences de déformation sans traitement thermique ultérieur de recristallisation. L'erreur secondaire (ES) a été mesurée à 23°C selon la formule suivante : ${ES}_{23 ° C} = {M}_{23 ° C} - \frac{\left({M}_{8 ° C}+{M}_{38 ° C}\right)}{2}$ Il s'agit de l'écart de marche à 23°C par rapport à la droite reliant la marche à 8°C à celle à 38°C. Par exemple, la marche à 8°C, 23°C et 38°C peut être mesurée à l'aide d'un appareil Witschi type chronoscope. Le coefficient thermique (CT) a été mesuré selon la formule suivante : $CT = \frac{\left({M}_{38 ° C}-{M}_{8 ° C}\right)}{30}$ avec le même appareillage.
Les résultats des mesures sont donnés dans le tableau 1.

**Tableau 1**

| Echantillon | Etat | Durée TT | Température | Pression H₂ | CT_{E} | ES_{E} |
|---|---|---|---|---|---|---|
| | | [min] | [°C] | [bar] | [s/j/°C] | [s/j] |
| 01 | R | 10 | 668 | 4 | 0.01 | 0.0 |
| 02 | E | 15 | 652 | 4 | -0.46 | -0.8 |
| 03 | E | 8 | 668 | 4 | -0.59 | -0.8 |
| 04 | E | 15 | 652 | 1 | 0.56 | 1.7 |

| | | | | | | |
|---|---|---|---|---|---|---|
| R = recristallisé, E = écroui | | | | | | |

Les échantillons 01 à 04 ont des teneurs en hydrogène comprises entre 0.3 et 1% en poids. Tous les échantillons ont une erreur secondaire comprise entre - 3 et + 3 s/j comme souhaité avec des valeurs proches de 0 pour les échantillons traités sous une pression en hydrogène de 4 bar. Le CT est également contenu dans la gamme entre -0.6 et + 0.6 s/j°C comme souhaité. L'optimum est obtenu pour l'échantillon 01 pour lequel le traitement thermochimique a été réalisé sur une structure recristallisée, le coefficient thermique et l'erreur secondaire étant proches de 0 exprimés respectivement en s/j°C et s/j. Cet échantillon a une teneur en hydrogène de l'ordre de 0.6% en poids.

Les résultats des échantillons 01 à 04 sont reportés dans la figure 1 avec l'erreur secondaire (ES) en fonction du coefficient thermique (CT). De manière générale, il a été observé qu'il y a un lien direct entre le CT et l'ES lorsque l'alliage du ressort spiral comporte de l'hydrogène et ce contrairement à ce qui a été observé sur des essais réalisés dans le passé sur un alliage binaire avec 47% en poids de titane et 53% en poids de niobium. Dans ce dernier cas, tel qu'illustré à la figure 2, il n'y a pas de relation entre le CT et l'ES. La représentation sur un même graphique de ces deux quantités donne un nuage de points, quels que soient les paramètres du procédé de fabrication des échantillons. De plus, on n'obtient jamais de points où CT=ES=0 alors que c'est le cas pour les nuances ternaires Nb-Ti-H. Ainsi, il a été découvert que l'ajout d'hydrogène permet de piloter l'erreur secondaire tout en gardant un faible CT.

L'influence de la température sur le module de Young de l'échantillon 02 a également été mesurée en continu à l'aide d'un spectromètre mécanique mesurant la fréquence propre d'une poutre en vibration libre, sur une plage allant de -20°C à +60°C (fig.3). On observe peu d'influence de la température sur le module de Young.

Sur ce même échantillon, une analyse par diffraction des rayons X (configuration Bragg-Brentano) a été effectuée. Le diffractogramme est représenté à la figure 4. Le spectre XRD entre 30° et 80° n'indique pas la présence de phases hydrures TiH₂ ou NbH. En faisant à la figure 5 un zoom centré sur θ=39°, qui correspond à la zone du pic de NbTi[110], on observe que celui-ci est déplacé vers la gauche (pic Inv) suite au traitement thermochimique par rapport au pic de référence (pic Ref) sans traitement thermochimique, ce qui est le signe d'une augmentation du paramètre de maille. On peut en conclure que le traitement thermochimique permet d'introduire l'hydrogène sous forme d'interstitiels sans former des hydrures. Par ailleurs, aucune précipitation du titane en phase alpha n'est observée. L'absence de précipités de titane est attribuée à la présence d'hydrogène qui stabilise la phase bêta du titane.

## Revendications

1. Ressort spiral destiné à équiper un balancier d'un mouvement d'horlogerie, **caractérisé en ce que** le ressort spiral est réalisé dans un alliage constitué :
- de Nb, Ti, H et de traces éventuelles d'autres éléments choisis parmi O, C, Fe, N, Ni, Si, Cu et Al,
avec les pourcentages en poids suivants :
- une teneur en Ti comprise entre 20 et 60%, de préférence entre 40 et 50% en poids,
- une teneur en H comprise entre 0.17 et 2%,
- une teneur totale pour l'ensemble des autres éléments inférieure ou égale à 0.3% en poids,
- la balance pour atteindre 100% étant constituée du Nb.

2. Ressort spiral selon la revendication précédente, **caractérisé en ce que** la teneur en H est comprise entre 0.2 et 1.5% en poids.

3. Ressort spiral selon l'une des revendications précédentes, **caractérisé en ce que** la teneur en H est comprise entre 0.5 et 1% en poids.

4. Ressort spiral selon l'une des revendications précédentes, **caractérisé en ce que** l'H est présent majoritairement ou exclusivement sous forme d'interstitiels dans l'alliage.

5. Ressort spiral selon l'une des revendications précédentes, **caractérisé en ce que** la microstructure de l'alliage est formée d'une unique phase bêta de Nb et Ti en solution solide.

6. Ressort spiral selon l'une des revendications précédentes, ayant un coefficient thermique, dit CT, compris entre -0.6 et +0.6 s/j°C et une erreur secondaire, dite ES, comprise entre - 3 et + 3 s/j.

7. Procédé de fabrication d'un ressort spiral destiné à équiper un balancier d'un mouvement d'horlogerie, comprenant successivement :
a) une étape d'élaboration ou de mise à disposition d'une ébauche réalisée dans un alliage constitué de Nb, Ti et de traces éventuelles d'autres éléments choisis parmi O, C, Fe, N, Ni, Si, Cu et Al, avec une teneur en Ti comprise entre 20 et 60%, de préférence entre 40 et 50% en poids et une teneur totale pour l'ensemble des autres éléments inférieure ou égale à 0.3% en poids, la balance pour atteindre 100% étant constituée du Nb,
b) une étape de traitement de mise en solution et de trempe, dite de type bêta, de ladite ébauche, de façon à ce que le titane et le niobium dudit alliage soient essentiellement sous forme de solution solide en phase bêta,
c) une étape d'application audit alliage d'une succession de séquences de déformation avec optionnellement au moins un traitement thermique réalisé entre deux séquences de déformation et/ou à la fin de l'ensemble des séquences de déformation,
d) une étape d'estrapadage pour former le ressort spiral,
e) une étape de traitement thermique final, dite de fixage,
le procédé étant **caractérisé en ce qu'**il comporte une étape additionnelle de traitement thermochimique dans une atmosphère comprenant de l'hydrogène, ladite étape de traitement thermochimique étant réalisée lors du traitement de mise en solution de l'étape b), lors d'un traitement thermique de l'étape c), lors du traitement thermique final de l'étape e), avant l'étape b), entre les étapes b) et c), entre les étapes c) et d), entre les étapes d) et e) ou après l'étape e).

8. Procédé de fabrication d'un ressort spiral selon la revendication précédente, **caractérisé en ce que** l'étape de traitement thermochimique est réalisée à l'étape e).

9. Procédé de fabrication d'un ressort spiral selon la revendication 7 ou 8, **caractérisé en ce que** l'étape de traitement thermochimique est réalisée sur une structure de l'ébauche ou du ressort spiral à l'état recristallisé.

10. Procédé de fabrication d'un ressort spiral selon l'une des revendications 7 à 9, **caractérisé en ce que** l'étape de traitement thermochimique est réalisée à une température comprise entre 100 et 900°C dans une atmosphère comprenant 100% d'hydrogène sous une pression d'hydrogène comprise entre 5 mbar et 10 bar, ou est réalisée dans une atmosphère comprenant un mélange d'hydrogène et d'un autre gaz avec un pourcentage volumique d'hydrogène compris entre 5 et 90%, la pression totale du mélange étant comprise entre 5 mbar et 10 bar.

11. Procédé de fabrication d'un ressort spiral selon l'une des revendications 7 à 10, **caractérisé en ce que** la pression d'hydrogène ou la pression totale du mélange est comprise entre 0.5 et 7 bar, de préférence entre 1 et 6 bar, plus préférentiellement entre 3.5 et 4.5 bar.

12. Procédé de fabrication d'un ressort spiral selon l'une des revendications 7 à 11, **caractérisé en ce que** la température est comprise entre 500 et 800°C, de préférence entre 600 et 700°C.

13. Procédé de fabrication d'un ressort spiral selon l'une des revendications 7 à 12, **caractérisé en ce que** la pression d'hydrogène ou la pression totale du mélange est comprise entre 3.5 et 4.5 bar et la température est comprise entre 600 et 700°C.

14. Procédé de fabrication d'un ressort spiral selon l'une des revendications 7 à 13, **caractérisé en ce que** le traitement de mise en solution est réalisé, sous vide, à une température comprise entre 600°C et 1000°C pendant une durée comprise entre 5 minutes et 2 heures, suivi d'un refroidissement sous gaz.

15. Procédé de fabrication d'un ressort spiral selon l'une des revendications 7 à 14, **caractérisé en ce que**, après l'étape a) d'élaboration ou de mise à disposition de l'ébauche en alliage, et avant l'étape c) d'application d'une succession de séquences, on ajoute à ladite ébauche une couche superficielle de matériau ductile pris parmi le cuivre, le nickel, le cupro-nickel, le cupro-magnanèse, l'or, l'argent, le nickel-phosphore Ni-P et le nickel-bore Ni-B, pour faciliter la mise en forme sous forme de fil et **en ce que**, avant ou après l'étape d'estrapadage d), on débarrasse ledit fil de sa couche dudit matériau ductile par attaque chimique.

## Patentansprüche

1. Spiralfeder, die dazu bestimmt ist, eine Unruh eines Uhrwerks auszurüsten, **dadurch gekennzeichnet, dass** die Spiralfeder aus einer Legierung hergestellt ist, bestehend aus:
- Nb, Ti, H und eventuellen Spuren anderer Elemente, ausgewählt aus O, C, Fe, N, Ni, Si, Cu und Al,
mit den folgenden Gewichtsprozenten:
- einen Ti-Gehalt, der zwischen 20 und 60 Gew.-%, vorzugsweise zwischen 40 und 50 Gew.-% liegt,
- einem H-Gehalt, der zwischen 0,17 und 2 Gew.-% liegt,
- einem Gesamtgehalt für die Gesamtheit der anderen Elemente kleiner oder gleich 0,3 Gew.-%,
- wobei der Rest zum Erreichen von 100 Gew.-% aus Nb besteht.

2. Spiralfeder nach dem vorstehenden Anspruch, **dadurch gekennzeichnet, dass** der H-Gehalt zwischen 0,2 und 1,5 Gew.-% liegt.

3. Spiralfeder nach einem der vorstehenden Ansprüche, **dadurch gekennzeichnet, dass** der H-Gehalt zwischen 0,5 und 1 Gew.-% liegt.

4. Spiralfeder nach einem der vorstehenden Ansprüche, **dadurch gekennzeichnet, dass** H in der Legierung mehrheitlich oder ausschließlich in interstitieller Form vorhanden ist.

5. Spiralfeder nach einem der vorstehenden Ansprüche, **dadurch gekennzeichnet, dass** das Mikrogefüge der Legierung durch eine einzige Beta-Phase aus Nb und Ti in fester Lösung gebildet ist.

6. Spiralfeder nach einem der vorstehenden Ansprüche, die eine Wärmeleitzahl, CT genannt, aufweist, die zwischen -0,6 und +0,6 s/d°C liegt, und einen Fehler, ES genannt, der zwischen -3 und +3 s/d liegt.

7. Verfahren zur Herstellung einer Spiralfeder, die dazu bestimmt ist, eine Unruh eines Uhrwerks auszurüsten, nacheinander umfassend:
a) einen Schritt zum Ausarbeiten oder Bereitstellen eines Rohwerks, das aus einer Legierung gefertigt ist, die aus Nb, Ti und eventuellen Spuren anderer Elemente, ausgewählt aus O, C, Fe, N, Ni, Si, Cu und Al, besteht, mit einem Ti-Gehalt, der zwischen 20 und 60 Gew.-%, vorzugsweise zwischen 40 und 50 Gew.-% liegt, und einem Gesamtgehalt für die Gesamtheit der anderen Elemente kleiner oder gleich 0,3 Gew.-%, wobei der Rest zum Erreichen von 100 Gew.-% aus Nb besteht,
b) einen Schritt zum Lösungsglühen und Härten, Beta-Typ genannt, des Rohwerks, sodass das Titan und das Niob der Legierung im Wesentlichen in Form einer festen Lösung in Beta-Phase vorliegen,
c) einen Schritt zum Anwenden auf das Rohwerk einer Folge von Verformungssequenzen, mit optional mindestens einer Wärmebehandlung zwischen zwei Verformungssequenzen und/oder am Ende der Gesamtheit der Verformungssequenzen,
d) einen Federwindungsschritt zur Bildung der Spiralfeder,
e) einen abschließenden Schritt zur Wärmebehandlung, Fixierungsschritt genannt,
wobei das Verfahren **dadurch gekennzeichnet ist, dass** es einen zusätzlichen Schritt zur thermochemischen Behandlung in einer Atmosphäre umfasst, die Wasserstoff umfasst, wobei der Schritt zur thermochemischen Behandlung bei der Behandlung zum Lösungsglühen im Schritt b), bei einer Wärmebehandlung im Schritt c), bei der abschließenden Wärmebehandlung im Schritt e), vor dem Schritt b), zwischen den Schritten b) und c), zwischen den Schritten c) und d), zwischen den Schritten d) und e) oder nach dem Schritt e) durchgeführt wird.

8. Verfahren zur Herstellung einer Spiralfeder nach dem vorstehenden Anspruch, **dadurch gekennzeichnet, dass** der Schritt zur thermochemischen Behandlung in Schritt e) durchgeführt wird.

9. Verfahren zur Herstellung einer Spiralfeder nach Anspruch 7 oder 8, **dadurch gekennzeichnet, dass** der Schritt zur thermochemischen Behandlung an einer Struktur des Rohwerks oder der Spiralfeder im rekristallisierten Zustand durchgeführt wird.

10. Verfahren zur Herstellung einer Spiralfeder nach einem der Ansprüche 7 bis 9, **dadurch gekennzeichnet, dass** die thermochemische Behandlung bei einer Temperatur, die zwischen 100 und 900 °C liegt, in einer Atmosphäre durchgeführt wird, die 100 % Wasserstoff unter einem Wasserstoffdruck zwischen 5 mbar und 10 bar umfasst, oder in einer Atmosphäre durchgeführt wird, die ein Gemisch aus Wasserstoff und einem anderen Gas mit einem Volumenprozentsatz an Wasserstoff, der zwischen 5 und 90 Vol.-% liegt, umfasst, wobei der Gesamtdruck des Gemisches zwischen 5 mbar und 10 bar liegt.

11. Verfahren zur Herstellung einer Spiralfeder nach einem der Ansprüche 7 bis 10, **dadurch gekennzeichnet, dass** der Wasserstoffdruck oder der Gesamtdruck des Gemisches zwischen 0,5 und 7 bar, vorzugsweise zwischen 1 und 6 bar, besonders bevorzugt zwischen 3,5 und 4,5 bar liegt.

12. Verfahren zur Herstellung einer Spiralfeder nach einem der Ansprüche 7 bis 11, **dadurch gekennzeichnet, dass** die Temperatur zwischen 500 und 800 °C, vorzugsweise zwischen 600 und 700 °C, liegt.

13. Verfahren zur Herstellung einer Spiralfeder nach einem der Ansprüche 7 bis 12, **dadurch gekennzeichnet, dass** der Wasserstoffdruck oder der Gesamtdruck des Gemisches zwischen 3,5 und 4,5 bar liegt, und die Temperatur zwischen 600 und 700 °C liegt.

14. Verfahren zur Herstellung einer Spiralfeder nach einem der Ansprüche 7 bis 13, **dadurch gekennzeichnet, dass** die Behandlung zum Lösungsglühen unter Vakuum bei einer Temperatur, die zwischen 600 °C und 1 000 °C liegt, während einer Dauer, die zwischen 5 Minuten und 2 Stunden liegt, gefolgt von einer Abkühlung unter Gas durchgeführt wird.

15. Verfahren zur Herstellung einer Spiralfeder nach einem der Ansprüche 7 bis 14, **dadurch gekennzeichnet, dass** nach dem Schritt a) zum Ausarbeiten oder Bereitstellen des Rohwerks aus einer Legierung, und vor dem Schritt c) zum Anwenden einer Folge von Sequenzen eine Oberflächenschicht aus duktilem Werkstoff, der aus Kupfer, Nickel, Kupfer-Nickel, Kupfer-Mangan, Gold, Silber, Nickel-Phosphor Ni-P und Nickel-Bor Ni-B angenommen wird, auf dem Rohling hinzugefügt wird, um die Formgebung in Drahtform zu erleichtern, und dadurch, dass der Draht vor oder nach dem Federwindungsschritt d) von seiner Schicht aus dem duktilen Werkstoff durch chemisches Ätzen befreit wird.

## Claims

1. Balance spring intended to equip a balance of a horological movement, **characterised in that** the balance spring is made of an alloy consisting of:
- Nb, Ti, H and possible traces of other elements selected from O, C, Fe, N, Ni, Si, Cu and Al,
with the following weight percentages:
- a Ti content comprised between 20 and 60 wt%, preferably between 40 and 50 wt%,
- a H content comprised between 0.17 and 2 wt%,
- a total content of all other elements of less than or equal to 0.3 wt%,
- the remainder to 100 wt% consisting of Nb.

2. Balance spring according to the preceding claim, **characterised in that** the H content is comprised between 0.2 and 1.5 wt%.

3. Balance spring according to one of the preceding claims, **characterised in that** the H content is comprised between 0.5 and 1 wt%.

4. Balance spring according to one of the preceding claims, **characterised in that** H is present predominantly or exclusively in interstitial form in the alloy.

5. Balance spring according to one of the preceding claims, **characterised in that** the microstructure of the alloy is formed by a single beta phase of Nb and Ti in a solid solution.

6. Balance spring according to one of the preceding claims having a thermal coefficient, or CT, comprised between -0.6 and +0.6 s/d°C and a middle-temperature error, or ES, comprised between -3 and +3 s/d.

7. Method for manufacturing a balance spring intended to equip a balance of a horological movement, successively comprising:
a) a step of producing or of supplying a blank made of an alloy consisting of Nb, Ti and possible traces of other elements selected from O, C, Fe, **N,** Ni, Si, Cu and Al, with a Ti content comprised between 20 and 60 wt%, preferably between 40 and 50 wt% and a total content of all other elements of less than or equal to 0.3 wt%, the remainder to 100 wt% consisting of Nb,
b) a step of so-called beta-type solution treating and quenching said blank, so that the titanium and niobium of said alloy are essentially in the form of a beta-phase solid solution,
c) a step of applying to said alloy a succession of deformation sequences optionally with at least one heat treatment carried out between two deformation sequences and/or at the end of all of the deformation sequences,
d) a winding step for forming the balance spring,
e) a final so-called fixing heat treatment step,
the method being **characterised in that** it comprises an additional thermochemical treatment step in an atmosphere comprising hydrogen, said thermochemical treatment step being carried out during the solution treatment of step b), during a heat treatment of step c), during the final heat treatment of step e), before step b), between steps b) and c), between steps c) and d), between steps d) and e) or after step e).

8. Method for manufacturing a balance spring according to the preceding claim, **characterised in that** the thermochemical treatment step is carried out in step e).

9. Method for manufacturing a balance spring according to claim 7 or 8, **characterised in that** the thermochemical treatment step is carried out on a structure of the blank or balance spring in the recrystallised state.

10. Method for manufacturing a balance spring according to one of claims 7 to 9, **characterised in that** the thermochemical treatment is carried out at a temperature comprised between 100 and 900°C in an atmosphere comprising 100% hydrogen at a hydrogen pressure comprised between 5 mbar and 10 bar, or is carried out in an atmosphere comprising a mixture of hydrogen and another gas with a volume percentage of hydrogen comprised between 5 and 90 vol%, the total pressure of the mixture being comprised between 5 mbar and 10 bar.

11. Method for manufacturing a balance spring according to one of claims 7 to 10, **characterised in that** the hydrogen pressure or the total pressure of the mixture is comprised between 0.5 and 7 bar, preferably between 1 and 6 bar, more preferably between 3.5 and 4.5 bar.

12. Method for manufacturing a balance spring according to one of claims 7 to 11, **characterised in that** the temperature is comprised between 500 and 800°C, preferably between 600 and 700°C.

13. Method for manufacturing a balance spring according to one of claims 7 to 12, **characterised in that** the hydrogen pressure or the total pressure of the mixture is comprised between 3.5 and 4.5 bar and the temperature is comprised between 600 and 700°C.

14. Method for manufacturing a balance spring according to one of claims 7 to 13, **characterised in that** the solution treatment is carried out in a vacuum at a temperature comprised between 600°C and 1,000°C for a duration comprised between 5 minutes and 2 hours, followed by cooling under a gas.

15. Method for manufacturing a balance spring according to one of claims 7 to 14, **characterised in that** after step a) of producing or supplying the alloy blank, and before step c) of applying a succession of sequences, a surface layer of ductile material, taken from among copper, nickel, cupronickel, cupromanganese, gold, silver, nickel-phosphorus Ni-P and nickel-boron Ni-B, is added to said blank to ease the wire shaping operation and **in that**, before or after the winding step d), the layer of said ductile material is removed from said wire by etching.
